# EUROPÄISCHE PATENTSCHRIFT

(11) **EP 0 820 539 B1**
(45) Veröffentlichungstag und Bekanntmachung des Hinweises auf die Patenterteilung: **01.09.1999**
(21) Anmeldenummer: 96922864.2
(22) Anmeldetag: 20.06.1996
(51) Int. Cl.: D02G 3/04, D02G 3/44, A41D 31/00

(54) **FASERMISCHUNG AUS MELAMINHARZFASERN UND NATURFASERN**
MELAMINE RESIN FIBRE AND NATURAL FIBRE MIXTURE
MELANGE DE FIBRES DE RESINE DE MELAMINE ET DE FIBRES NATURELLES

(30) Priorität: 26.06.1995 DE 19523081
(43) Veröffentlichungstag der Anmeldung: 28.01.1998
(73) Patentinhaber: BASF AKTIENGESELLSCHAFT, 67056 Ludwigshafen (DE)
(72) Erfinder: BERBNER, Heinz, D-69509 Mörlenbach (DE); EICHHORN, Hans-Dieter, D-67273 Weisenheim (DE); OTT, Karl, D-68723 Plankstadt (DE)
(86) Internationale Anmeldenummer: EP9602678
(87) Internationale Veröffentlichungsnummer: WO9701661

(56) Entgegenhaltungen:
- EP-A- 0 528 192
- WO-A-95/14126
- US-A- 4 257 221
- US-A- 5 496 625
- US-B- 519 355

## Beschreibung

Die Erfindung betrifft eine Fasermischung, enthaltend
(a) 10 bis 90 Gew.-Teile Melaminharzfasern und
(b) 90 bis 10 Gew.-Teile Naturfasern.

Fasern aus Melamin/Formaldehyd-Kondensationsprodukten sind bekannt, z.B. aus DE-B 23 64 091. Sie zeichnen sich durch Unbrennbarkeit, Flammfestigkeit und hohe Wärmeformbeständigkeit aus. Aufgrund dieser Eigenschaften werden sie zur Herstellung von feuerfesten Textilien eingesetzt. Für einige Einsatzzwecke reicht jedoch die Reißfestigkeit der Fasern nicht aus, bei andern Anwendungsgebieten erweist sich die geringe Abriebfestigkeit als nachteilig.

Der Nachteil von Naturfasern besteht darin, daß man sie mit flammschützenden Zusatzstoffen versetzen muß, damit sie nicht mehr brennen. Flammschutz ausgerüstete Naturfasern wie Baumwolle verlieren jedoch beim Waschen einen Teil des Flammschutzmittels, was eine erhöhte Brandgefahr, beispielsweise bei Schweißerschutzanzügen, verursacht.

Der Erfindung lag daher die Aufgabe zugrunde, einerseits die Eigenschaften von Melaminharzfasern und andererseits die Eigenschaften von Naturfasern zu verbessern.

Demgemäß wurde die eingangs definierte Fasermischung gefunden. Des weiteren wurden Fasermischungen gefunden, die außerdem sonstige Fasern und/oder Metallfasern oder leitfähige Polymerfasern enthalten sowie ein Verfahren zu deren Herstellung und die Verwendung der erfindungsgemäßen Fasermischungen zur Herstellung von Geweben, Vliesen, Garnen, Bändern und Formteilen und die Verwendung von Melaminharzfasern zur Herstellung der erfindungsgemäßen Fasermischungen.

Nach DE-B 23 64 091 können beim Spinnprozeß zur Herstellung der Melaminharzfasern der Lösung des Melaminharzes Lösungen anderer faserbildender Polymerisate zugesetzt werden, u.a. auch Lösungen von Polyamiden in organischen Lösungsmitteln. Bevorzugt werden wäßrige Lösungen von Polyvinylalkohol der Melaminharzlösung zugesetzt, wodurch die mechanischen Eigenschaften der nach dem Spinnprozeß erhaltenen Fasern verbessert werden können. Hierbei werden also Mischungen oder Lösungen verschiedener Polymerisate versponnen und dadurch Mischfasern hergestellt, während bei der vorliegenden Erfindung verschiedene fertige Fasern vermischt und dadurch Fasergemische hergestellt werden.
A. Melaminharz-Fasern sind durch ihre hohe Temperaturbeständigkeit und Unbrennbarkeit ausgezeichnet. Ihre Herstellung und ihre Eigenschaften sind bekannt, z.B. aus der DE-A 23 64 091. Sie werden bevorzugt aus hochkonzentrierten Lösungen von Melamin/Formaldehyd-Vorkondensationsprodukten nach Zusatz eines sauren Härters durch Zentrifugenspinnen, Fadenziehen, Extrudieren oder durch Fibrillierungsprozesse gewonnen. Die dabei erhaltenen Fasern werden im allgemeinen vorgetrocknet, gegebenenfalls gereckt und das Melaminharz wird üblicherweise bei Temperaturen von 120 bis 250°C gehärtet. Die Fasern sind gewöhnlich 5 bis 25 µm dick und 2 bis 2000 mm lang. Besonders temperaturbeständige Fasern erhält man, wenn im Melaminharz bis zu 30 Mol-%, insbesondere 2 bis 20 Mol-%, des Melamins durch ein Hydroxyalkylmelamin ersetzt sind, wie in EP-A 221 330 oder EP-A 523 485 beschrieben ist. Derartige Fasern weisen eine Dauertemperaturbeständigkeit bis 200°C, vorzugsweise bis 220°C auf. Ferner können untergeordnete Mengen Melamin durch substituierte Melamine, Harnstoff oder Phenol ersetzt sein. Besonders bevorzugt sind Kondensationsprodukte, erhältlich durch Kondensation eines Gemisches, enthaltend als wesentliche Komponenten
   (A) 90 bis 99,9 Mol-% eines Gemisches bestehend im wesentlichen aus
      (a) 30 bis 99 Mol-% Melamin und
      (b) 1 bis 70 Mol-% eines substituierten Melamins der allgemeinen Formel I in der X, X' und X" ausgewählt sind aus der Gruppe bestehend aus -NH₂, -NHR und -NRR', und X, X' und X" nicht gleichzeitig -NH₂ sind, und R und R' ausgewählt sind aus der Gruppe bestehend aus Hydroxy-C₂-C₁₀-alkyl, Hydroxy-C₂-C₄-alkyl-(oxa-C₂-C₄-alkyl)ₙ, mit n = 1 bis 5, und Amino-C₂-C₁₂-alkyl, oder Mischungen von Melaminen I, und
   (B) 0,1 bis 10 Mol-%, bezogen auf (A) und (B), unsubstituierten oder mit Resten, ausgewählt aus der Gruppe aus C₁-C₉-Alkyl und Hydroxy, substituierten Phenolen, mit zwei oder drei Phenolgruppen substituierten C₁-C₄-Alkanen, Di(hydroxyphenyl)sulfone oder Mischungen dieser Phenole,
      mit Formaldehyd oder Formaldehyd-liefernden Verbindungen, wobei das Molverhältnis von Melaminen zu Formaldehyd im Bereich von 1 : 1,15 bis 1 : 4,5 liegt.

Für die Erfindung besonders geeignete substituierte Melamine sind folgende Verbindungen:
mit der 2-Hydroxyethylamino-Gruppe substituierte Meiamine wie 2-(2-Hydroxyethylamino)-4,6-diamino-1,3,5-triazin, 2,4-Di-(2-hydroxyethylamino)-6-amino-1,3,5-triazin, 2,4,6-Tris-(2-hydroxyethylamino)-1,3,5-triazin, mit der 2-Hydroxyisopropylamino-Gruppe substituierte Melamine wie 2-(2-Hydroxyisopropylamino)-4,6-diamino-1,3,5- triazin, 2,4-Di-(2-hydroxyisopropylamino)-6-amino-1,3,5-triazin, 2,4,6-Tris-(2-hydroxyisopropylamino)-1,3,5-triazin, mit der 5-Hydroxy-3-oxa-pentylamino-Gruppe substituierte Melamine wie 2-(5-Hydroxy-3-oxa-pentylamino)-4,6-diamino-1,3,5-triazin, 2,4-Di-(5-hydroxy-3-oxa- pentylamino)-6-amino-1,3,5-triazin, 2,4,6-Tris-(5-hydroxy-3-oxa-pentylamino)-1,3,5-triazin, mit der 6-Aminohexylamino-Gruppe substituierte Melamine wie 2-(6-Aminohexylamino)-4,6-diamino-1,3,5-triazin, 2,4-Di-(6-aminohexylamino)-6-amino- 1,3,5-triazin, 2,4,6-Tris-(6- aminohexylamino)-1,3,5-triazin oder Gemische dieser Verbindungen, beispielsweise ein Gemisch aus 10 Mol-% 2-(5-Hydroxy-3-oxa-pentylamino)-4,6-diamino-1,3,5-triazin, 50 Mol-% 2,4-Di-(5-hydroxy-3-oxa-pentylamino)-6-amino-1,3,5-triazin und 40 Mol-% 2,4,6-Tris-(5-hydroxy-3- oxa-pentylamino)-1,3,5-triazin.

Als bevorzugte Phenole kommen in Betracht Phenol, 4-Methyl-phenol, 4-tert.-Butyl-phenol, 4-n-Octyl-phenol, 4-n-Nonyl-phenol, Brenzcatechin, Resorcin, Hydrochinon, 2,2-Bis(4-hydroxyphenyl)propan, 4,4'-Dihydroxydiphenylsulfon, besonders bevorzugt Phenol, Resorcin und 2,2-Bis(4-hydroxyphenyl)propan.

Formaldehyd setzt man in der Regel als wäßrige Lösung mit einer Konzentration von zum Beispiel 40 bis 50 Gew.-% oder in Form von bei der Umsetzung mit (A) und (B) Formaldehyd liefernden Verbindungen, beispielsweise als oligomeren oder polymeren Formaldehyd in fester Form wie Paraformaldehyd, 1,3,5-Trioxan oder 1,3,5,7-Tetroxocan ein.

Für die Herstellung von Fasern verwendet man zweckmäßig 1 bis 50, vorzugsweise 5 bis 15 und insbesondere 7 bis 12 Mol-% des substituierten Melamins sowie 0,1 bis 9,5, bevorzugt 1 bis 5 Mol-% eines der oben angeführten Phenole oder Mischungen derselben.
B. Als Naturfasern setzt man in der Regel natürlich vorkommende Fasern auf Cellulose-Basis ein wie Baumwolle, Wolle, Leinen oder Seide, wobei unter diese Naturfasern auch solche Fasern auf Cellulose-Basis zählen sollen, die natürlichen Ursprungs sind, jedoch nach bekannten und üblichen Verfahren modifiziert oder behandelt sind.
   Insbesondere Baumwolle oder Wolle gehören nach DIN 60001 zu den Naturfasern, wobei Baumwolle der Gruppe der pflanzlichen Fasern zuzuordnen ist. In der DIN 60004 sind die Begriffe für den Rohstoff Wolle festgelegt. Im Sinne dieser Erfindung sind unter Wolle alle groben und feinen Tierhaare zu verstehen.
   Des weiteren können Melaminharzfasern die üblichen Zusatzstoffe wie Füllstoffe, Farbstoffe, Pigmente, Metallpulver und Mattierungsmittel enthalten oder bereits gefärbt sein. Aber auch die Naturfasern können vor der Verarbeitung gefärbt und mit Spinnhilfsmitteln versehen sein.
   Das Vermischen der beiden Faserarten geschieht in der Regel auf üblichen Fasermisch-Apparaturen wie sie in Vliesstoffe, Georg Thieme Verlag, beschrieben sind. Man geht üblicherweise aus von Stapelfasern einer üblichen Länge von 1 bis 20 cm. Diese werden in der Regel über eine Fordereinrichtung einer Karde zugeführt und dort vorgemischt. Die Vermischung wird dann im allgemeinen in einer Krempelanlage vervollständigt. Die erhaltene watteförmige Bahn wird dann üblicherweise zu Garnen oder Vliesen weiterverarbeitet, wobei die in der Textilindustrie üblichen Verfahren angewandt werden können.
   Diese Garne, Vliese oder Gewebe können dann je nach Anwendungsgebiet zu verschiedenartigen textilen oder nicht-textilen Gebilden weiterverarbeitet werden wie beispielsweise zu Handschuhen und Brandschutzanzügen sowie zu Lösch- und Brandschutzdecken.
   Solche Mischgarne oder Vliese bzw. Artikel aus diesen Mischungen zeichnen sich durch einen hervorragenden Tragekomfort aus. Das herausragende Merkmal ist jedoch, daß die Garne, Gewebe oder Vliese mit Melaminharzfaseranteilen von mindestens 50 bis 60 Gew.-% nicht brennen, wobei die Naturfasern ohne jegliche Ausrüstung eingesetzt werden können.

Eine bevorzugte Ausführungsform betrifft eine Fasermischung aus
(a) 10 bis 90, bevorzugt von 30 bis 70 Gew.-Teilen Melaminharz-fasern
(b) 90 bis 10, bevorzugt von 70 bis 30 Gew.-Teilen Naturfasern und
(c) 2 bis 25, bevorzugt von 5 bis 15 Gew.-Teilen, bezogen auf (a) und (b),
sonstiger Fasern.

Als sonstige Fasern kann man Fasern aus nicht brennbaren oder schwer entflammbaren Materialien wie m- und p-Aramiden, Glas, Polyimiden, Polybenzimidazolen, Kohlenstoff, preoxidiertes Polyacrylnitril sowie Fasern aus thermoplastischen Kunststoffen wie hochfestes Polyethylen, Polypropylen, Polyestern, Polyamiden, Polyvinylchlorid oder Polyvinylalkoholen einsetzen.

Nach bisherigen Beobachtungen kann man durch den Zusatz der sonstigen Fasern Vliese und Gewebe herstellen, die höhere Festigkeiten aufweisen als Vliese und Gewebe ohne die sonstigen Fasern ohne daß dabei das Brandverhalten negativ zu beeinflussen.

Eine weitere bevorzugte Ausführungsform betrifft Fasermischungen aus
(a) 10 bis 90, bevorzugt von 30 bis 70 Gew.-Teilen Melaminharzfasern
(b) 90 bis 10, bevorzugt von 70 bis 30 Gew.-Teilen Naturfasern
(c) gegebenenfalls 2 bis 25, bevorzugt von 5 bis 15 Gew.-Teilen, bezogen auf (a) und (b), sonstiger Fasern wie oben beschrieben, und
(d) von 0,1 bis 5, bevorzugt von 0,5 bis 2, Gew.-Teilen, bezogen auf die Summe von (a) + (b) + (c), Metallfasern oder leitfähige Polymerfasern.

Als Metallfasern kann man beispielsweise solche auf Basis von nicht-rostendem Stahl einsetzen.

Als leitfähige Polymerfasern kann man solche mit einem Kern aus Polyamid, Polyester und einem leitfähigen Überzug einsetzen sowie metallbeschichtete Melaminharzfasern wie in der EP-A 528 192 beschrieben, bevorzugt solche mit einem Kern aus Polyester.

In einer weiteren bevorzugten Ausführungsform setzt man metallbeschichtete Melamin-Harzfasern ein, bevorzugt Aluminium-beschichtete Melamin-Harzfasern, worunter auch Mischungen aus unbeschichteten und metallbeschichteten Melamin-Harzfasern zu verstehen sind. Insbesondere kann man in an sich bekannter weise auf die Melamin-Harzfasern beispielsweise Aluminium als Folie oder eine Aluminium-bedampfte Folie aufkleben, oder die Melamin-Harzfasern im Hochvakuum mit Aluminium bedampfen. Üblicherweise wählt man die Schichtdicke der Metall-, insbesondere der Aluminiumschicht, im Bereich von 10 bis 150 µm, bevorzugt von 50 bis 100 µm.

Die Metallierung erfolgt in der Regel durch Aufdampfen von Metall auf das Gewebe im Hochvakuum (siehe Ullmanns Enzyklopädie der Technischen Chemie, 3. Aufl., Bd. 15, S. 276 und dort zitierte Literatur). Auch ist es möglich, auf das Gewebe dünne Metallfolien aufzukleben. Derartige Metallfolien bestehen in der Regel aus einer polymeren Trägerfolie, die mit einem dünnen Metallfilm beschichtet ist. Sie enthalten vorzugsweise einen polymeren Träger auf Polyesterbasis. Die metallisierten Folien können entsprechend der TL 8415-0203 (TL = Technische Lieferbindung der Bundeswehr) einseitig oder vorzugsweise zweiseitig auf das erfindungsgemäße Gewebe aufgebracht werden, beispielsweise mittels eines Klebers oder durch Heiß-Kalandrieren. Derartige Folien werden von verschiedenen Herstellern für die Beschichtung von Geweben verwendet (z.B. Gentex Corp., Carbondale PA, USA; C.F. Ploucquet GmbH & Co, D-89522 Heidenheim; Darmstädter GmbH, D-46485 Wesel).

Darüber hinaus ist es möglich, die erfindungsgemäßen Gewebe aus metallisierten Garnen herzustellen. Derartige Garne sind vorzugsweise mit Aluminium in Schichtdicken im Bereich von 10 - 100 µm beschichtet. Solche Garne sind beispielsweise in Anlehnung an die in DE-AS 27 43 768, DE-A 38 10 597 oder EP-A 528 192 beschriebenen Verfahren herstellbar.

Mischungen aus 50 Gew.-% Basofil und 50 Gew.-% nicht mit Flammschutz ausgerüsteter Baumwolle erfüllen nach pr EN 532 die Anforderungen für den Index 2 der begrenzten Flammenausbreitung nach pr EN 533. Eine Mischung aus 60 Gew.-% Basofil und 40 Gew.-% nicht mit Flammschutz ausgerüstete Baumwolle erreicht nach DIN 54336 bzw. 66083 die Brennklasse s_{b}.

Gewebe aus den erfindungsgemäßen Mischungen eignen sich sehr gut für Schutzanzüge beim Schweißen und bei der Stahlerzeugung, insbesondere zum Schutz gegen konvektive Hitze, Strahlungswärme sowie flüssige Metallspritzer.

Erfindungsgemäße Gewebe oder Vliese, die aus den erfindungsgemäßen thermoplastischen Fasern enthaltenden Fasermischungen hergestellt werden, kann man nach üblichen Verfahren zu Formteilen wie Schutzhauben zur Wärmeisolierung verarbeiten, wobei die thermoplastischen Fasern in der Regel als Bindefasern wirken.

Des weiteren kann man die erfindungsgemäßen Fasermischungen zur Herstellung von Garnen und Bändern in an sich bekannter Art und Weise verwenden.

### Beispiele

### Beispiel 1

Auf einer Ringspinnmaschine wurden Garne mit einer Stärke von 50 tex aus einer Mischung aus 60 Gew.-% Melamin-Harzfasern (BASOFIL ® von BASF; hergestellt analog zu dem Beispiel aus der EP-A 624 665) und 40 Gew.-% nicht mit Flammschutzmitteln behandelte Baumwolle (aus Rußland, mit einer mittleren Länge von 32 mm) 2fach hergestellt. Anschließend wurde aus dem so hergestellten Garn ein Gewebe mit einem Flächengewicht von 310 g/m² mit einer Köperbindung 2/2 produziert. Das so hergestellte Gewebe wurde nach DIN 54336 geprüft und die Kennwerte für das Brennverhalten textiler Erzeugnisse nach DIN 66083 festgestellt. Das erfindungsgemäß hergestellte Gewebe erreichte die Brennklasse s_{b}.

Zum Vergleich: Ein entsprechend hergestelltes Gewebe aus Baumwolle brennt unter den Prüfbedingungen vollständig ab, so daß eine Einstufung in eine Brennklasse nicht möglich ist.

### Beispiel 2

Aus einer Mischung aus 50 Teilen Melamin-Harzfasern (wie in Beispiel 1) und 50 Teilen nicht mit Flammschutzmitteln behandelte Baumwolle (wie in Beispiel 1) wurde ein Nadelvlies mit einem Flächengewicht von 400 g/m² herstellt (durch Vernadeln mit einer Maschine der Fa. Pilo). Das so herstellte Vlies wurde wie in Beispiel 1 beschrieben auf sein Brandverhalten untersucht. Ergebnis: das Vlies konnte in die Brandklasse s_{b} eingestuft werden.

In einem Streifenzugversuch in Anlehnung an DIN 53857 wurde eine Höchstzugkraft des Vlieses von 520 N ermittelt.

### Beispiel 3

Aus einer Mischung aus 45 Teilen Melamin-Harzfasern (wie in Beispiel 1) und 45 Teilen nicht mit Flammschutzmitteln behandelte Baumwolle (wie in Beispiel 1) sowie 10 Teilen Polypropylenfasern (15 mm Länge, 15 µm Durchmesser) wurde ein Nadelvlies mit einem Flächengewicht von 400 g/m² hergestellt (durch Vernadeln mit einer Maschine der Fa. Pilo). Das so hergestellte Vlies wurde bei 200°C kalandriert. Anschließend wurde das kalandrierte Vlies analog zu dem Verfahren in Beispiel 1 auf sein Brandverhalten untersucht. Ergebnis: das Vlies konnte in die Brandklasse s_{b} eingestuft werden. Im Streifzugversuch wurde in Anlehnung an DIN 53857 eine Höchstzugkraft des kalandrierten Vlieses von 740 N ermittelt.

### Beispiel 4

Beispiel 3 wurde mit der Mischung aus Beispiel 2 wiederholt. Die Höchstzugkraft des kalandrierten Vlieses betrug 620 N.

### Beispiel 5

Aus einer Mischung bestehend aus 60 Gew.-% Basofil ® (wie in Beispiel 1) und 40 Gew.-% nicht mit Flammschutzmitteln behandelter Baumwolle (wie in Beispiel 1) wurde nach dem Rotorspinnverfahren ein Garn mit einer Stärke von 50 tex hergestellt. Anschließend wurde ein 2-fach Zwirn auf einer üblichen Zwirnmaschine hergestellt. Aus diesem Zwirn wurden auf einer üblichen Fingerstrickhandschuhmaschine Fingerhandschuhe hergestellt. Das Gewicht je Handschuh betrug 54 g. Das Flächengewicht betrug 800 g/m². Nach der Europanorm EN 702 wurde bei einer Kontakttemperatur von 250°C eine Schwellwertzeit von 14,6 sec gemessen.

Zum Vergleich wurde ein Handschuh mit gleichem Gewicht aus para-Aramid geprüft. Bei gleicher Kontakttemperatur wurde eine Schwellwertzeit von nur 8,9 sec ermittelt.

### Beispiel 6

Auf einer Ringspinnmaschine wurden Garne mit einer Stärke von Nm32/2 aus einer Mischung von 64 Gew.-% Melamin-Harzfaser (Basofil® von BASF), 35 Gew.-% handelsüblicher Neuseelandwolle sowie 1 Gew.-% Stahlfaser (Durchmesser 6 µm, 36 mm Länge) hergestellt. Aus diesem Garn wurde anschließend ein Gewebe mit einem Flächengewicht von 275 g/m² mit einer Leinwandbindung hergestellt.

Ausgewählte Prüfungen nach DIN EN 531:1995, Schutzkleidung für hitzeexponierte Industriearbeiter
1. Begrenzte Flammenausbreitung nach DIN EN 532:1995

| | |
|---|---|
| Weiterbrennen zu den Ober- und Seitenkanten | nein |
| Lochbildung | nein |
| Brennendes oder schmelzendes Abtropfen | nein |
| Nachbrennzeit | 0 Sekunden |
| Nachglühzeit | 0 Sekunden |

Das Gewebe erfüllte damit bei weitem die Anforderungen nach der DIN EN 531, (Code-Buchstabe A). In dieser Norm sind für die Nachbrennzeit und die Nachglühzeit sogar jeweils 2 Sekunden erlaubt.
2. Konvektive Hitze nach DIN EN 367:1992

| | |
|---|---|
| HTI-Wert | 6 Sekunden |

Das Gewebe erreichte die Leistungsstufe B1 der DIN EN 531:1995
3. Strahlungs-Hitze nach DIN EN 366:1993

| | |
|---|---|
| t₂-Wert | 20 Sekunden |

Das Gewebe erreichte die Leistungsstufe C1 nach DIN EN 531:1995
4. Flüssige Eisen-Spritzer nach DIN EN 373:1993

| | |
|---|---|
| Masse an Eisen, die keine Schädigung der PVC-Folie hervorrief | 62 g |

Das Gewebe erreichte die Leistungsstufe E1 nach DIN EN 531:1995
Prüfungen nach DIN EN 470-1: 1995, Schutzkleidung für Schweißen und verwandte Verfahren

| | Prüfwert | gefordert nach Norm |
|---|---|---|
| 1. Zugfestigkeit nach ISO 5081 | Kette 550 N Schuß 490 N | ≥ 300 N ≥ 300 N |
| 2. Weiterreißfestigkeit nach ISO 4674 | Kette 54 N Schuß 48 N | ≥ 15 N ≥ 15 N |
| 3. Maßänderung nach ISO 6330/5077 | Kette -2,5 % Schuß -0,7 % | ≤ ± 3 % ≤ ± 3 % |
| 4. Einwirkung gegen kleine Metallspritzer nach DIN EN 348:1992 Anzahl der Metalltropfen, die eine Temperaturerhöhung auf der Probenrückseite um 40 K verursachen | | |
| | 33 | ≥ 15 |

## Patentansprüche

1. Fasermischung, enthaltend
(a) 10 bis 90 Gew.-Teile Melaminharzfasern und
(b) 90 bis 10 Gew.-Teile Naturfasern.

2. Fasermischung, enthaltend
(a) 10 bis 90 Gew.-Teile Melaminharzfasern,
(b) 90 bis 10 Gew.-Teile Naturfasern sowie
(c) 2 bis 25 Gew.-Teile, bezogen auf die Summe aus (a) und (b), sonstige Fasern.

3. Fasermischung, enthaltend
(a) 10 bis 90 Gew.-Teile Melaminharzfasern,
(b) 90 bis 10 Gew.-Teile Naturfasern sowie gegebenenfalls
(c) 2 bis 25 Gew.-Teile, bezogen auf die Summe aus (a) und (b), sonstige Fasern und
(d) 0,1 bis 5 Gew.-Teile, bezogen auf die Summe aus (a), (b) und (c), Metallfasern oder leitfähige Polymerfasern.

4. Fasermischung gemäß den Ansprüchen 1 bis 3, dadurch gekennzeichnet, daß man metallbeschichtete Melamin-Harzfasern oder Mischungen aus unbeschichteten und metallbeschichteten Melamin-Harzfasern als Komponente (a) einsetzt.

5. Verfahren zur Herstellung einer Fasermischung gemäß Anspruch 1, 2 oder 3 nach üblichen Verfahren, dadurch gekennzeichnet, daß man
(a) 10 bis 90 Gew.-Teile Melaminharzfasern und
(b) 90 bis 10 Gew.-Teile Naturfasern sowie gegebenenfalls
(c) 2 bis 25 Gew.-Teile, bezogen auf die Summe aus (a) und (b), sonstige Fasern und gegebenenfalls
(d) 0,1 bis 5 Gew.-Teile, bezogen auf die Summe aus (a), (b) und (c), Metallfasern oder leitfähige Polymerfasern
vermischt.

6. Verwendung der Fasermischung nach den Ansprüchen 1 bis 3 oder hergestellt nach Anspruch 5 zur Herstellung von Geweben, Vliesen, Garnen, Bändern, Formteilen insbesondere Handschuhe, Brandschutzanzüge, Lösch- und Brandschutzdecken, Schweißerschutzkleidung und Kleidung zum Schutz gegen konvektive Hitze, Strahlungswärme sowie flüssige Metallspritzer.

7. Verwendung von Melaminharzfasern zur Herstellung von Fasermischungen nach den Ansprüchen 1 bis 3.

8. Handschuhe, Brandschutzanzüge, Lösch- und Brandschutzdecken, hergestellt unter der Verwendung nach Anspruch 6.

9. Schweißerschutzkleidung und Kleidung zum Schutz gegen konvektive Hitze, Strahlungswärme sowie flüssige Metallspritzer hergestellt unter der Verwendung nach Anspruch 6.

## Claims

1. A fiber blend comprising
(a) from 10 to 90 parts by weight of melamine resin fibers and
(b) from 90 to 10 parts by weight of natural fibers.

2. A fiber blend comprising
(a) from 10 to 90 parts by weight of melamine resin fibers,
(b) from 90 to 10 parts by weight of natural fibers and also
(c) from 2 to 25 parts by weight, based on the sum of (a) and (b), of other fibers.

3. A fiber blend comprising
(a) from 10 to 90 parts by weight of melamine resin fibers,
(b) from 90 to 10 parts by weight of natural fibers and also, optionally,
(c) from 2 to 25 parts by weight, based on the sum of (a) and (b), of other fibers and
(d) from 0.1 to 5 parts by weight, based on the sum of (a), (b) and (c), of metal fibers or conductive polymer fibers.

4. A fiber blend as claimed in any of claims 1 to 3, comprising metal-coated melamine resin fibers or blends of uncoated and metal-coated melamine resin fibers as component (a).

5. A process for producing a fiber blend as claimed in claim 1, 2 or 3 by customary processes, which comprises blending
(a) from 10 to 90 parts by weight of melamine resin fibers and
(b) from 90 to 10 parts by weight of natural fibers and also, optionally,
(c) from 2 to 25 parts by weight, based on the sum of (a) and (b), of other fibers and, optionally,
(d) from 0.1 to 5 parts by weight, based on the sum of (a), (b) and (c), of metal fibers or conductive polymer fibers.

6. The use of the fiber blend of any of claims 1 to 3 or produced as claimed in claim 5 for producing wovens, nonwovens, yarns, tapes, moldings especially gloves, fire protection suits, extinguishing and fire-safety blankets, welders' protective clothing and clothing for protection against convective heat, radiant heat and splashes of liquid metal.

7. The use of melamine resin fibers for producing fiber blends as claimed in any of claims 1 to 3.

8. Gloves, fire protection suits, extinguishing and fire-safety blankets produced by the use of claim 6.

9. Welders' protective clothing and clothing for protection against convective heat, radiant heat and splashes of liquid metal produced by the use of claim 6.

## Revendications

1. Mélange de fibres, contenant :
a) 10 à 90 parties en poids de fibres de résine de mélamine, et
b) 90 à 10 parties en poids de fibres naturelles.

2. Mélange de fibres, contenant
a) 10 à 90 parties en poids de fibres de résine de mélamine,
b) 90 à 10 parties en poids de fibres naturelles, ainsi que
c) 2 à 25 parties en poids, par rapport à la somme de (a) et de (b), d'autres fibres.

3. Mélange de fibres, contenant :
a) 10 à 90 parties en poids de fibres de résine de mélamine,
b) 90 à 10 parties en poids de fibres naturelles, ainsi qu'éventuellement
c) 2 à 25 parties en poids, par rapport à la somme de (a) et de (b), d'autres fibres et
d) 0,1 à 5 parties en poids, par rapport à la somme de (a), de (b) et de (c), de fibres métalliques ou de fibres de polymère conductrices.

4. Mélange de fibres suivant l'une des revendications 1 à 3, caractérisé en ce qu'on met en oeuvre, comme composant (a), des fibres de résine de mélamine revêtues de métal ou des mélanges de fibres de résine de mélamine non revêtues et revêtues de métal.

5. Procédé de préparation d'un mélange de fibres suivant l'une des revendications 1, 2 et 3, selon des procédés courants, caractérisé en ce qu'on mélange :
a) 10 à 90 parties en poids de fibres de résine de mélamine, et
b) 90 à 10 parties en poids de fibres naturelles, ainsi qu'éventuellement
c) 2 à 25 parties en poids, par rapport à la somme de (a) et de (b), d'autres fibres et éventuellement
d) 0,1 à 5 parties en poids, par rapport à la somme de (a), de (b) et de (c), de fibres métalliques ou de fibres de polymère conductrices.

6. Utilisation du mélange de fibres suivant l'une des revendications 1 à 3 ou préparé selon la revendication 5, pour la fabrication de tissus, de non-tissés, de filés, de bandes, de pièces façonnées, en particulier des gants, des vêtements ignifuges, des couvertures d'incendie et de protection contre le feu, des vêtements protecteurs pour le soudage et des vêtements pour la protection contre la chaleur par convection, la chaleur de rayonnement ainsi que des projections métalliques liquides.

7. Utilisation de fibres de résine de mélamine, pour la fabrication de mélanges de fibres suivant l'une des revendications 1 à 3.

8. Gants, vêtements ignifuges, couvertures d'incendie et de protection contre le feu, fabriqués par l'utilisation suivant la revendication 6.

9. Vêtements protecteurs pour le soudage et vêtements de protection contre la chaleur par convection, la chaleur de rayonnement ainsi que des projections métalliques liquides, fabriqués par l'utilisation suivant la revendication 6.
